# EUROPÄISCHE PATENTSCHRIFT

(11) **EP 0 088 725 B1**
(45) Veröffentlichungstag und Bekanntmachung des Hinweises auf die Patenterteilung: **16.04.1986**
(21) Anmeldenummer: 83810080.8
(22) Anmeldetag: 25.02.1983
(51) Int. Cl.: B65D 17/50, B65D 53/08

(54) **Verfahren zum Herstellen eines Dosendeckels**
Method of manufacturing a can closure
Procédé de fabrication d'un couvercle de boîte

(30) Priorität: 05.03.1982 CH 1380/82
(43) Veröffentlichungstag der Anmeldung: 14.09.1983
(73) Patentinhaber: SCHWEIZERISCHE ALUMINIUM AG, CH-3965 Chippis (CH)
(72) Erfinder: Bloeck, Siegfried, CH-8280 Kreuzlingen (CH)

## Beschreibung

Die Erfindung betrifft ein Verfahren zum Herstellen eines beidseitig lackierten Dosendeckels mit mindestens einer durch einen aufgesiegelten Verschlussstreifen mit Siegelfläche aus Polyamid abgedeckten Ausgiessöffnung. Dieser Stand der Technik entspricht dem Oberbegriff des Patentanspruchs 1 und ist aus der EP-A-64948 bekannt. Diese Schrift wurde am 17.11.1982 veröffentlicht und fällt daher under Artikel 54 (3) EPÜ.

Für Getränkedosen sind mit einem oder mehreren Ausgiessöffnungen versehene Deckel aus Aluminium, Weissblech oder zinnfreiem Stahl (tin free steel, TFS) bekannt, wobei die Ausgiessöffnungen mit einem aufgesiegelten Verschlussstreifen abgedeckt sind. Dosendeckel aus Metall sind üblicherweise beidseitig mit einer Lackschicht, beispielsweise mit einer Beschichtung aus einem Phenol-Epoxyharz, versehen. Bekannte Verschlussstreifen bestehen aus einem Aluminiumdünnband, das auf seiner zu versiegelnden Fläche mit einem Ueberzug aus einem thermoplastischen Kunststoff, beispielsweise Polyamid, beschichtet ist.

Bei beidseitig lackierten Dosendeckeln aus Metall mit einem aufgesiegelten Verschlussstreifen aus einem Aluminium-Polyamid-Laminat hat sich die Haftfestigkeit der Polyamid-Siegelschicht auf der lackierten Deckeloberfläche bei Dosen mit hohem Innendruck - beispielsweise kohlensäurehaltige Getränke enthaltende Dosen nach längerer Lagerzeit bei Temperaturen oberhalb 30 °C - als ungenügend erwiesen.

Angesichts dieser Gegebenheiten hat sich der Erfinder das Ziel gesetzt, ein Verfahren der eingangs erwähnten Art zu schaffen, mit welchem die Haftfestigkeit des Verschlussstreifens auf dem Deckel weiter gesteigert werden kann.

Zur Lösung dieser Aufgabe führt, dass der Dosendeckel nach dem Aufsiegeln des Verschlussstreifens bis zum Aufschmelzen des Polyamids erwärmt und anschliessend abgekühlt wird.

Mit dem erfindungsgemässen Verfahren wird es möglich, beidseitig lackierte Deckel aus Metall mit einem gut haftenden Verschlussstreifen zu versehen. Es hat sich herausgestellt, dass insbesondere bei der für kohlensäurehaltige Getränke enthaltende Dosen erforderlichen Dicke des Deckelwerkstofts beim Aufsiegeln des Verschlussstreifens von den Siegelwerkzeugen nicht genügend Wärme an die Siegelzone herangeführt werden kann, ohne dass sich die Innenlackierung des Deckels überhitzt und dabei beschädigt wird.

Durch das Erwärmen des Deckels nach dem Aufsiegeln des Verschlussstreifens wird die Haftfestigkeit zwischen Verschlussstreifen und Deckel erheblich gesteigert. Ueberdies werden mechanische Spannungen, welche beim Ausstanzen der Ausgiessöffnung in deren Bereich entstehen, weitgehend abgebaut.

Um das erforderliche Aufschmelzen des Polyamids - z. B. Polyamid-1 - zu erwirken, genügt eine Erwärmung des Deckels in einem Temperaturbereich von 175 bis 300 °C. Die Zeitdauer der Wärmeeinwirkung richtet sich nach der Höhe der angewendeten Temperatur, d. h. bei höheren Temperaturen ist eine kürzere Zeitdauer ausreichend.

Weitere Vorteile, Merkmale und Einzelheiten der Erfindung ergeben sich aus der nachfolgenden Beschreibung eines bevorzugten Ausführungsbeispiels sowie anhand der Zeichnung ; diese zeigt in ihrer einzigen Figur einen Dosendeckel mit aufgesiegeltem Verschlussstreifen.

Ein Dosendeckel 1 - z. B. aus einer Aluminiumlegierung, beidseitig beschichtet mit einem Phenol-Epoxyharz - ist mit einer Ausgiessöffnung 2 versehen, welche durch einen Verschlussstreifen 3 aus einem Aluminiumdünnband mit Polyamid-12-Beschichtung über eine SiegeInaht 4 einer beispielsweisen Breite von 2 bis 3 mm abgedeckt ist.

Der Verschlussstreifen ist mit einer freistehenden Aufreisslasche 5 versehen. Der die Ausgiessöffnung 2 überspannende Bereich des Verschlussstreifens 3 sowie die Aufreisslasche 5 weisen eine Prägung 6 auf.

Die nachstehenden Versuche zeigen die Vorteilhaftigkeit des erfindungsgemässen Verfahrens.

Aus einem beidseitig mit einem Phenol-Epoxyharz lackierten Blech aus einer Aluminiumlegierung einer Dicke von 0,33 mm wurden Dosendeckel mit einer Ausgiessöffnung gefertigt. Zur Abdeckung der Ausgiessöffnung wurde ein Verschlussstreifen aus einem Aluminium-Polyamid-12-Laminat unter den folgenden Bedingungen aufgesiegelt :
Temperatur des oberen Siegelwerkzeugs : 250 °C
Temperatur des unteren Siegelwerkzeugs : 130 °C
Siegelzeit : 0,6 sec.
Spezifischer Siegeldruck : 1 000 N/cm²

Ein Teil dieser Deckel mit aufgesiegeltem Verschlussstreifen wurde in einem Luftumwälzofen bei einer Temperatur von 270 °C während 20 sec. nacherhitzt.

40 Dosen mit einem Nenndurchmesser von 65 mm wurden mit 0,3 I eines kohlensäurehaltigen Getränks gefüllt. Auf je 20 Dosen wurden Deckel mit einem unter den genannten Bedingungen aufgesiegelten Verschlussstreifen mit und ohne Nacherhitzung aufgebördelt. Die Dosen wurden anschliessend bei 40 °C gelagert ; der Innendruck betrug dabei 4,4 bar.

Die Verschlussstreifen der nicht nacherhitzten Deckel lösten sich nach 5 Tagen Lagerzeit bereits ab. Bei den nacherhitzten Deckeln zeigten sich auch nach einer Lagerzeit von 3 Monaten keine Anzeichen einer beginnenden Ablösung der Verschlussstreifen.

## Patentansprüche

1. Verfahren zum Herstellen eines beidseitig lackierten Dosendeckels '(1) aus Metall mit mindestens einer durch einen aufgesiegelten Verschlussstreifen (3) mit Siegelfläche aus Polyamid abgedeckten Ausgiessöffnung (2), dadurch gekennzeichnet, dass der Dosendeckel nach dem Aufsiegeln des Verschlussstreifens (3) bis zum Aufschmelzen des Polyamids erwärmt und anschliessend abgekühlt wird.

2. Verfahren nach Anspruch 1, dadurch gekennzeichnet, dass der Dosendeckel nach dem Aufsiegeln des Verschlussstreifens (3) während 0,5 sec. bis 2 min. in einem Temperaturbereich von 175 bis 300 °C erwärmt wird.

## Claims

1. A method of production of a can lid (1) of metal lacquered on both sides and having at least one pouring opening (2) covered over by a sealed closure strip (3) having a sealing face of polyamide, characterized in that after the sealing of the closure strip (3) the can lid is heated up until the polyamide fuses and is subsequently cooled down.

2. A method as in Claim 1, characterized in that after the sealing of the closure strip (3) the can lid is heated during 0,5 seconds to 2 minutes in a temperature range from 175 to 300 °C.

## Revendications

1. Procédé de fabrication d'un couvercle de boîte (1) laqué des deux côtés et comportant au moins une ouverture (2) pour versement recou- verte d'une bande de fermeture (3) scellée à surface de scellement en polyamide, caractérisé en ce qu'après scellement de la bande de fermeture (3), le couvercle de boîte est chauffé jusqu'à début de fusion de la polyamide puis est refroidi.

2. Procédé selon la revendication 1, caractérisé en ce qu'après le scellement de la bande de fermeture (3), le couvercle de boîte est réchauffé pendant 0,5 seconde à 2 minutes sur une plage de température de 175 à 300 °C.
